# EUROPÄISCHE PATENTSCHRIFT

(11) **EP 0 823 870 B1**
(45) Veröffentlichungstag und Bekanntmachung des Hinweises auf die Patenterteilung: **17.02.1999**
(21) Anmeldenummer: 96907997.9
(22) Anmeldetag: 26.03.1996
(51) Int. Cl.: B27N 1/00

(54) **VERFAHREN ZUR HERSTELLUNG VON HOLZFASERN**
PROCESS FOR PRODUCING WOOD FIBRES
PROCEDE DE PRODUCTION DE FIBRES DE BOIS

(30) Priorität: 03.05.1995 DE 19515734
(43) Veröffentlichungstag der Anmeldung: 18.02.1998
(73) Patentinhaber: SCHENKMANN & PIEL, VERFAHRENSTECHNIK GmbH & Co. KG, D-51381 Leverkusen (DE)
(72) Erfinder: RADZIMANOWSKI, Klaus, E., D-47839 Krefeld (DE)
(74) Vertreter: Patentanwälte Lippert, Stachow, Schmidt & Partner
(86) Internationale Anmeldenummer: DE9600569
(87) Internationale Veröffentlichungsnummer: WO9634726

(56) Entgegenhaltungen:
- EP-A- 0 522 309
- DE-A- 3 609 506
- US-A- 2 872 337
- US-A- 4 136 831

## Beschreibung

Die Erfindung betrifft ein Verfahren zur Herstellung von Faserplatten aus Holzfasern, bei dem zerkleinerte Holzpartikel als Hackschnitzel einer Behandlung mit Sattdampf unter Druck- und Temperaturbeaufschlagung zur Reduzierung der Bindekraft der holzeigenen Bindemittel unterworfen werden, die derart behandelten Hackschnitzel in einer Mühle zur Gewinnung der Holzfasern zerkleinert werden, das Sattdampf-Fasergemisch unter Trocknung und Zumischung eines leimartigen Bindemittels einem ersten Abscheider oder einer Abscheidergruppe zur Trennung der Holzfasern vom gasförmigen Fördermedium zugeführt wird und die abgeschiedenen Holzfasern gegebenenfalls unter erneuter Zumischung eines gasförmigen Fördermediums und Durchführung weiterer Verfahrensschritte wie Bunkerung, Sichtung und/oder Abscheidung der Holzfasern aus dem Fördermedium in einem zweiten Abscheider zur Herstellung der Faserplatten einer Form- und Pressenstraße zugeführt werden.

Im Gegensatz zu Preßspanplatten weisen verleimte Faserplatten aus Holzfasern wesentlich bessere Festigkeitswerte, größere Homogenität und eine verbesserte Bearbeitbarkeit auf.

Nach dem Stand der Technik werden die Holzfasern zur Herstellung der Faserplatten derart gewonnen, daß Rohholz in einem Hacker zu sogenannten Hackschnitzeln zerkleinert wird.

Diese Hackschnitzel werden, eventuell nach einer Vorwärmung, anschließend einer Sattdampf-Behandlung unterworfen, wobei der Sattdampf einen Druck zwischen etwa 7 und 10 bar und eine Temperatur von etwa 140 bis 170° C aufweist. Durch diesen Dämpfungsprozeß werden die natürlichen holzeigenen Bindemittel wie Harze oder Lignin plastifiziert, wodurch ihre Bindungskraft reduziert wird. Gleichzeitig werden die eingebundenen Holzfasern bei diesem Dämpfungsprozeß erweicht.

Nach dieser Vorbehandlung werden die Hackschnitzel in einer unter Sattdampf stehenden Mühle zerfasert und die eigentlichen Fasern in Form von dünnen und feinen Fäden gewonnen.

Das Sattdampf-Fasergemisch wird anschließend über Rohrleitungen in einen sogenannten Stromtrockner eingeblasen, wo, gegebenenfalls unter Reduzierung des Behandlungsdruckes, flüssiger Leim eingespritzt wird und der Naßdampf mit heißer Luft von zum Beispiel 170° C vermischt wird.

Durch die Aufnahme der Dampfbestandteile des Naßdampfes kühlt sich die zugemischte Luft unter Trocknung der Holzfasern relativ stark ab, wobei sich ein Dampf-Luftgemisch mit etwa 40° relativer Luftfeuchtigkeit und einem Taupunkt von ca. 50° C einstellt.

Dieses gegenüber dem Naßdampf vergleichsweise trockene Gemisch wird anschließend einem oder mehreren Zyklonen zur Abscheidung der gewonnenen Holzfasern zugeführt. Im Abscheider wird die warme Luft nach außen abgeblasen, während die schwereren Fasern unten ausgetragen werden.

Die auf diese Art und Weise gewonnenen Fasern können nun, gegebenenfalls unter Durchführung weiterer Verfahrensschritte, einer Form- und Pressenstraße zugeführt werden, in der die Faserplatten unter Aushärtung des Leimes hergestellt werden.

Als weitere Behandlungsschritte für die Holzfasern kommen beispielsweise ihre Bunkerung, eine Sichtung mit Hilfe eines Windsichters und eine erneute Abscheidung in einem nach dem Sichter angeordneten Abscheider in Frage.

Aufgrund des erforderlichen hohen Volumenstromes an Heißluft ist der bekannte Herstellungsprozeß sehr energieaufwendig, zumal die als Fördermedium dienende Luft nach dem ersten Abscheider als Abluft ins Freie geblasen wird, wobei hier gegebenenfalls die Notwendigkeit besteht, staubförmige oder giftige Bestandteile der Abluft mit Hilfe von aufwendigen Filteranlagen herauszufiltern.

Bei diesem Verfahren kühlt sich das Abgas so stark ab, daß eine Energieausnutzung des verbleibenden Wärmeinhaltes in den meisten Fällen nicht mehr sinnvoll ist.

Aus diesem Grunde müssen bei dem beschriebenen Herstellungsprozeß zusätzliche Energiequellen vorgesehen werden, die zum Beispiel für die Vorwärmung der Hackschnitzel oder die Vorwärmung der Sichterluft sorgen.

Der Erfindung liegt die Aufgabe zugrunde, ein gattungsgemäßes Herstellungsverfahren zu schaffen, bei dem der Energieverbrauch vermindert ist.

Diese Aufgabe wird erfindungsgemäß dadurch gelöst, daß dem Sattdampf-Fasergemisch zur Trocknung und Förderung Heißdampf zugemischt wird.

Im Sinne dieser Patentanmeldung wird als Sattdampf bzw. Naßdampf oder gesättigter Dampf ein Dampfzustand entsprechend dem Naßdampfgebiet der bekannten Dampftafeln bezeichnet. Als Heißdampf bzw. überhitzter Dampf wird ungesättigter Dampf bezeichnet, der zur Aufnahme weiteren Dampfes in der Lage ist und an das Naßdampfgebiet angrenzt.

Durch die erfindungsgemäße Maßnahme kann zunächst auf die Zuführung von trockener Heißluft zum Sattdampf-Fasergemisch verzichtet werden, da der nunmehr zugemischte nicht gesättigte Heißdampf zu einer Trocknung des Sattdampf-Fasergemisches in der Lage ist und auch den Transport des Gemisches in den Rohrleitungen übernehmen kann.

Da der nunmehr entstehende Heißdampf unter Druck steht, ist es erforderlich, den ersten Abscheider als druckfesten Zyklon auszubilden. Diesem Zyklon wird nach Trennung der Fasern vom dampfförmigen Fördermedium der überhitzte Dampf entnommen und einem Verteiler zugeführt, von wo aus er energiesparend unterschiedlichen Nutzungen zugeführt werden kann.

Die Menge und die Zustandsgrößen des gemäß Patentanspruchs 1 zugeführten Heißdampfes ist vorzugsweise so gewählt, daß der zunächst vorliegende Sattdampf vollständig in den Heißdampfzustand überführt wird.

Aufgrund der Überführung des bisher offenen Prozesses in einen geschlossenen Kreislauf entstehen auf diese Weise keine Abgasmengen nach dem ersten Abscheider mehr, die aufwendig und unter Energieverlust gereinigt werden müssen. Vielmehr wird aus der Verteilerkammer ein Großteil des Heißdampfes unter erneuter Überhitzung in einem Wärmetauscher mittels eines Ventilators dem Sattdampf-Fasergemisch zugeführt, wo er unter Trocknung des entsprechenden Gemisches auch dessen Förderung übernimmt.

Aufgrund der im Wärmetauscher zugeführten Energie kann ein weiterer Teilvolumenstrom des Heißdampfes erfindungsgemäß zum Beispiel zur Vorwärmung der Hackschnitzel entnommen werden, so daß sich auch hier eine entsprechende Energieeinsparung ergibt. Ein weiterer Teilvolumenstrom kann, falls erforderlich, zur Vorwärmung der Sichterluft entnommen werden oder der Sichterluft direkt zugemischt werden, wobei der Feuchtigkeitsgehalt der Luft im Sichter ansteigt, so daß die zu sichtenden Fasern heißer werden und die Verarbeitungszeiten in der Pressenstraße entsprechend verkürzt sind.

Die restliche, eventuell noch vorhandene überschüssige Energie kann in einem weiteren Teilstrom zur Brauchwassererwärmung, Gebäudeheizung oder für sonstige Heizzwecke verwendet werden.

Die Erfindung wird anhand eines schematischen Prozeßschaubildes beispielsweise veranschaulicht.

Zur Erzeugung von Holzfasern zur Herstellung von Faserplatten wird zunächst Rohholz in einem Hacker 1 zerkleinert und die erzeugten Hackschnitzel einem Autoklaven 2 zugeführt. Im Inneren des Autoklaven 2 erfolgt eine satzweise Behandlung der Hackschnitzel mit Sattdampf bei einem Druck von ca. 8 bar und einer Temperatur von ca. 150° C. Durch die Dampfbehandlung werden die holzeigenen Bindemittel plastifiziert und die Holzfasern erweicht.

Nach der Dämpfung der Hackschnitzel werden diese einer ebenfalls unter Sattdampf stehenden Mühle 3 zugeführt, in der die erweichten Schnitzel mit Hilfe von geeigneten Mahlaggregaten zerfasert und die feinen Holzfasern freigelegt werden.

Das unter Druck stehende Sattdampf-Holzfasergemisch wird anschließend über eine Rohrleitung 4 einem als Zyklon arbeitenden ersten Abscheider 5 zugeführt, wo die Holzfasern vom Fördermedium getrennt werden.

Zuvor kann mittels einer Zuleitung 6 hinter der Mühle 3 flüssiger Leim in die Rohrleitung 4 eingemischt werden, der die im Sattdampf geförderten Holzfasern ummantelt und über eine Zuführung 7 mit Hilfe eines Ventilators 8 in die Rohrleitung 4 überhitzter Dampf eingeblasen, der zur Überhitzung einen Wärmetauscher 9 durchlaufen hat.

Die Zustandsgrößen des zugeführten Heißdampfes und dessen Menge werden so gewählt, daß der Sattdampf unter Trocknung der Holzschnitzel im überhitzten Heißdampf umgewandelt wird.

Der überhitzte Heißdampf, der gleichzeitig mit den leimummantelten Holzfasern dem ersten Abscheider 5 zugeführt wird, verläßt diesen in immer noch überhitztem Zustand und gelangt in eine Verteilerkammer 10, wo mehrere Teilvolumenströme entnommen werden können. Der größte Teilvolumenstrom I wird dem bereits erwähnten Wärmetauscher 9 zugeführt, dort hoch überhitzt und, wie bereits beschrieben, mittels des Ventilators 8 in die Rohrleitung 4 eingeblasen.

Ein zweiter Teilvolumenstrom II wird über eine Rohrleitung 11 dem Hacker 1 zugeführt und dient zur Vorwärmung der Hackschnitzel.

Das im ersten Abscheider 5 abgeschiedene Fasermaterial wird anschließend an einen Windsichter 12 übergeben, in dem gröbere Holzbestandteile oder Leimklumpen abgetrennt werden und als sogenanntes Schwergut aus dem Prozeß entfernt werden.

Die zur Windsichtung erforderliche Luft wird mittels eines Ventilators 13 einem wärmetauscher 14 zugeführt, wobei der Wärmetauscher 14 mittels eines dritten Teilvolumenstromes III, der der Verteilerkammer 10 entnommen wird, mit Wärme zur Luftvorwärmung versorgt wird. Ein vierter Teilvolumenstrom IV wird direkt der in den Windsichter 12 eingeblasenen erwärmten Luft zugeführt und dient zur Anhebung der Luftfeuchtigkeit im Windsichter 12. Aus diesem Grunde kann die Temperatur der gesichteten Holzfasern erhöht werden.

Nach Durchlaufen des Windsichters 12 wird das Luft-Holzfaser-Gemisch mittels eines Ventilators 15 einem zweiten Abscheider 16 zugeführt, den die erwärmte Luft als Abluft verläßt, während die abgetrennten Holzfasern als Nutzgut entnommen und ihrer weiteren Verarbeitung in einer Form- und Pressenstraße zugeführt werden können.

Ein weiterer Teilvolumenstrom V kann bei entsprechender Energieführung des Prozesses der Verteilerkammer 10 entnommen werden und beispielsweise zur Hallenheizung oder Brauchwassererhitzung verwendet werden.

Ein oder mehrere der mit römischen Ziffern bezeichneten Teilvolumenströme können bei dem beschriebenen Verfahren einem nicht dargestellten Naßwäscher zugeführt werden, wo sich anreichernde Verunreinigungen entfernt werden können.

Mit dem oben beschriebenen Verfahren sind gegenüber dem bekannten Stand der Technik Energieeinsparungen von überschlägig 50 Prozent möglich.

### Bezugszeichenliste

- 1: Hacker
- 2: Autoklav
- 3: Mühle
- 4: Rohrleitung
- 5: erster Abscheider
- 6: Zuleitung
- 7: Zuführung
- 8: Ventilator
- 9: Wärmetauscher
- 10: Verteilerkammer
- 11: Rohrleitung
- 12: Windsichter
- 13: Ventilator
- 14: Wärmetauscher
- 15: Ventilator
- 16: zweiter Abscheider

## Patentansprüche

1. Verfahren zur Herstellung von Faserplatten aus Holzfasern, bei dem zerkleinerte Holzpartikel als Hackschnitzel einer Behandlung mit Sattdampf unter Druck- und Temperaturbeaufschlagung zur Reduzierung der Bindekraft der holzeigenen Bindemittel unterworfen werden, die derart behandelten Hackschnitzel in einer Mühle zur Gewinnung der Holzfasern zerkleinert werden, das Sattdampf-Fasergemisch unter Trocknung und Zumischung eines leimartigen Bindemittels einem ersten Abscheider oder einer Abscheidergruppe zur Trennung der Holzfasern vom gasförmigen Fördermedium zugeführt wird und die abgeschiedenen Holzfasern gegebenenfalls unter erneuter Zumischung eines gasförmigen Fördermediums und Durchführung weiterer Verfahrensschritte wie Bunkerung, Sichtung und/oder Abscheidung der Holzfasern aus dem Fördermedium in einen zweiten Abscheider zur Herstellung der Faserplatten einer Form- und Pressenstraße zugeführt werden, **dadurch gekennzeichnet**, daß dem Sattdampf-Fasergemisch zur Trocknung und Förderung Heißdampf zugemischt wird.

2. Verfahren nach Anspruch 1, **dadurch gekennzeichnet**, daß der Sattdampf durch die Heißdampf-Zumischung in den Heißdampf-Zustand überführt wird.

3. Verfahren nach Anspruch 1 oder 2, **dadurch gekennzeichnet**, daß der Heißdampf nach dem ersten Abscheider (5) einer Verteilerkammer (10) zugeführt wird, der zumindest ein Teilvolumenstrom I zur Rückführung in das Sattdampf-Fasergemisch entnommen wird, wobei der Teilvolumenstrom I in einem Wärmetauscher (9) überhitzt wird.

4. Verfahren nach Anspruch 3, **dadurch gekennzeichnet**, daß der Verteilerkammer (10) ein Teilvolumenstrom II des Heißdampfes zur Vorwärmung der Hackschnitzel entnommen wird.

5. Verfahren nach einem der Ansprüche 3 oder 4, **dadurch gekennzeichnet**, daß der Verteilerkammer (10) ein Teilvolumenstrom III des Heißdampfes zur Vorwärmung der Sichterluft entnommen wird.

6. Verfahren nach einem der Ansprüche 3 bis 5, **dadurch gekennzeichnet**, daß der Verteilerkammer (10) ein Teilvolumenstrom IV des Heißdampfes zur Zumischung zur Sichterluft entnommen wird.

7. Verfahren nach einem der Ansprüche 3 bis 6, **dadurch gekennzeichnet**, daß der Verteilerkammer (10) ein Teilvolumenstrom V des Heißdampfes zur Brauchwassererwärmung oder Gebäudeheizung entnommen oder sonstigen Wärmetauschern zugeführt wird.

## Claims

1. Process for producing fibreboard from wood fibres, in which comminuted wood particles in the form of wood chips are treated with saturated steam under the application of pressure and heat in order to reduce the binding strength of the timber binders, the wood chips treated in this manner are comminuted in a mill to obtain wood fibres, the saturated steam/fibre mixture is fed to a first separator or separator group to separate the wood fibres from the gaseous transport medium while undergoing drying and the admixing of a glue-like binder, and the separated wood fibres are, possibly following the renewed admixing of a gaseous transport medium and additional processing steps, such as bin storage, sifting and/or separation of the wood fibres from the transport medium in a second separator, fed to a moulding and pressing line for production of the fibreboard, **characterised in that** hot steam is added to the saturated steam/fibre mixture for drying and transportation.

2. Process as per Claim 1, **characterised in that** the saturated steam is converted to the hot steam state by the addition of hot steam.

3. Process as per Claim 1 or 2, **characterised in that**, downstream of the first separator (5), the hot steam is fed to a distributor chamber (10), from which at least one partial flow I, which is superheated in a heat exchanger (9), is extracted in order to be returned to the saturated steam/fibre mixture.

4. Process as per Claim 3, **characterised in that** a partial flow II of the hot steam is extracted from the distributor chamber (10) in order to preheat the wood chips.

5. Process as per one of Claims 3 or 4, **characterised in that** a partial flow III of the hot steam is extracted from the distributor chamber (10) in order to preheat the sifter air.

6. Process as per one of Claims 3 to 5, **characterised in that** a partial flow IV of the hot steam is extracted from the distributor chamber (10) in order to be mixed with the sifter air.

7. Process as per one of Claims 3 to 6, **characterised in that** a partial flow V of the hot steam is extracted from the distributor chamber (10) in order to heat the process water or the building, or fed to other heat exchangers.

## Revendications

1. Procédé de fabrication de panneaux de fibres constitués de fibres de bois, dans lequel des particules de bois broyées sont, sous forme de copeaux, soumises à un traitement avec de la vapeur saturée, par application d'une pression et d'une température, pour réduire la force de liaison des liants du bois ; les copeaux ainsi traités sont broyés dans un moulin pour donner des fibres de bois ; le mélange vapeur saturée-fibres est, tout en étant séché et additionné d'un liant de type colle, envoyé dans un premier séparateur ou dans un groupe de séparateurs pour séparer les fibres de bois d'avec un fluide de transport à l'état gazeux; et les fibres de bois séparées sont, éventuellement en étant de nouveau additionnées d'un fluide gazeux de transport et en mettant en oeuvre d'autres étapes du procédé, tels qu'une mise en silo, un triage et/ou une séparation des fibres de bois, sont, pour fabriquer les panneaux de fibres, envoyées à une chaîne de façonnage et de pressage ; caractérisé en ce qu'on ajoute de la vapeur surchauffée au mélange vapeur saturée-fibres pour permettre le séchage et le transport.

2. Procédé selon la revendication 1, caractérisé en ce que la vapeur saturée est, par passage à travers le mélange de vapeur surchauffée, convertie à l'état de vapeur surchauffée.

3. Procédé selon la revendication 1 ou 2, caractérisé en ce que la vapeur surchauffée est, après le premier séparateur (5), envoyée à une chambre de répartition (10), qui prélève au moins un courant volumique partiel I pour renvoi dans le mélange vapeur saturée-fibres, le courant volumique partiel I étant surchauffé dans un échangeur de chaleur (9).

4. Procédé selon la revendication 3, caractérisé en ce qu'un courant volumique partiel II de la vapeur surchauffée est prélevé de la chambre de répartition (10) pour préchauffer les copeaux.

5. Procédé selon l'une des revendications 3 ou 4, caractérisé en ce qu'un courant volumique partiel III de la vapeur surchauffée est prélevé de la chambre de répartition (10) pour préchauffer l'air de triage.

6. Procédé selon l'une des revendications 3 à 5, caractérisé en ce qu'un courant volumique partiel IV de la vapeur surchauffée est prélevé de la chambre de répartition (10) pour être mélangé à l'air de triage.

7. Procédé selon l'une des revendications 3 à 6, caractérisé en ce qu'un courant volumique partiel V de la vapeur surchauffée est prélevé de la chambre de répartition pour chauffer l'eau sanitaire ou pour chauffer les bâtiments, ou encore est envoyé à d'autres échangeurs de chaleur.
